# EUROPÄISCHE PATENTANMELDUNG

(11) **EP 4 534 442 A1**
(43) Veröffentlichungstag der Anmeldung: **09.04.2025**
(21) Anmeldenummer: 23201417.5
(22) Anmeldetag: 03.10.2023
(51) Int. Cl.: B65D 85/804

(54) **PORTIONENKAPSEL**

(71) Anmelder: Tchibo GmbH, 22297 Hamburg (DE)
(72) Erfinder: WICHE, Marius-Konstantin, 22763 Hamburg (DE)
(74) Vertreter: Frei Patent Attorneys

(57) **Zusammenfassung**

Ein Portionspackungselement (1a; 1b) zur Bildung einer Wand einer Portionspackung (1) zur Aufnahme eines Extraktionsguts weist mindestens eine erste Schicht aus einem ersten Kunststoffmaterial auf, wobei das Portionspackungselement im wesentlichen frei von Aluminiumpartikeln ist, um eine verbesserte Sortierbarkeit zu erreichen. Das Portionspackungselement (1a; 1b) kann ausserdem im wesentlichen frei von Russpartikeln sein.

## Beschreibung

Die Erfindung betrifft die Zubereitung von Getränken oder dergleichen aus einem in einer Portionspackung, beispielsweise einer Portionenkapsel, enthaltenen Extraktionsgut, wie zum Beispiel gemahlenem Kaffee. Sie betrifft eine Portionsverpackung zur Aufnahme des Extraktionsguts sowie deren Teile, die insbesondere ein Portionsverpackungsbecher und ein Portionsverpackungsdeckel sein können.

Extraktionsgeräte zum Zubereiten von Getränken aus einem in einer Portionsverpackung vorhandenen Extraktionsgut sind beispielsweise als Kaffee-, Espresso- oder auch Teemaschinen bekannt. In vielen entsprechenden Systemen sind die Portionsverpackungen als Kapseln (Portionenkapseln) ausgebildet, in denen das Extraktionsgut bspw. luftdicht abgeschlossen ist. Für die Extraktion wird die Kapsel an zwei einander gegenüberliegenden Seiten angestochen. Auf der ersten Seite wird eine Brühflüssigkeit - im allgemeinen heisses Wasser - eingeleitet. Auf der zweiten Seite wird das Brüherzeugnis aus der Kapsel ausgeleitet.

Unter den Portionenkapseln sind Kapseln bekannt, deren Kapselwand im wesentlichen aus Kunststoff besteht. Es besteht das Bedürfnis, solche Kapseln möglichst vollständig zu recyceln. Aus der DE 10 2014109 555 sind Kaffee-Portionenkapseln mit einer Kapselwand aus einem Kunststoffmaterial bekannt, das frei von Russpartikeln ist, wobei die Kapselwand eine weisse Schicht umfasst. Russpartikel werden oft zur Dunkelfärbung von Kapseln verwendet, führen aber dazu, dass die entsprechenden Kapseln in Abfallsortieranlagen nicht korrekt klassifiziert werden können. Die DE 10 2014109 555 lehrt, dass eine solche falsche Klassifizierung verhindert werden kann, wenn auf Russpartikel verzichtet wird und dafür eine weisse Schicht in der Kapselwand vorgesehen ist.

Es zeigt sich jedoch, dass die Sortierbarkeit der Kapseln in den Abfallsortieranlagen auch dann noch verbesserungswürdig erscheint, wenn die Kapselwand tatsächlich russpartikelfrei ist und die Kapsel ausserdem eine weisse Schicht, insbesondere als innenliegende Schicht, aufweist. Vielmehr scheint eine sichere Erkennung in solchen Abfallsortieranlagen auch von anderen Faktoren abzuhängen.

Es ist eine Aufgabe der vorliegenden Erfindung, eine Kapselwand sowie eine Kapsel mit einer solchen Kapselwand zur Verfügung zu stellen, welche Nachteile des Standes der Technik überwindet, und welche insbesondere eine verbesserte Zuverlässigkeit beim Abfallsortierprozess gewährleistet, ermöglicht oder erleichtert.

Diese Aufgabe wird gelöst durch die Erfindung, wie sie in den Patentansprüchen definiert ist.

Gemäss einem Aspekt der Erfindung wird ein Portionspackungselement zur Verfügung gestellt, welches der Bildung einer Portionspackungswand dient - also ein Portionspackungsbecher oder ein Portionspackungsdeckel. Das Portionspackungselement weist mindestens eine erste Schicht aus einem ersten Kunststoffmaterial auf und zeichnet sich dadurch aus, dass es im wesentlichen frei von Aluminiumpartikeln ist.

«Im wesentlichen frei von Aluminiumpartikeln» bedeutet, dass der Anteil (Gewichtsprozent) an **Aluminium** höchstens 0.08% beträgt, d.h. der Anteil Aluminium ist zwischen 0 und 0.08%. Insbesondere kann der Anteil (Gewichtsprozent) an **Aluminiumpigmenten** höchstens 0.08% betragen, insbesondere wobei ein Massenanteil von Aluminium, das nicht in Aluminiumpigmenten vorliegt, nicht mehr als 0.01% beträgt. Farbstoffe zum Einfärben von Portionskapseln weisen oft Aluminiumpigmente auf, die die Klassifizierung in Abfallsortieranlagen erschweren, wie im weiteren erläutert wird.

Das Portionspackungselement kann auch ganz frei von Aluminiumpartikeln sein - wobei eventuelle minimale Verschmutzungen jeweils nicht ausgeschlossen werden können; solche Verschmutzungen haben bspw. einen Gewichtsanteil von nicht mehr als 0.01%.

Die Erfindung beruht erstens auf der neuen Erkenntnis, dass es nebst den Russpartikeln auch Aluminiumpartikel und insbesondere Aluminiumpigmente sind, die in Abfallsortieranlagen eine mangelhafte Klassifizierung bewirken können. Die in Abfallsortieranlagen verwendete Infrarotstrahlung wird durch Aluminiumpigmente gestreut, und diese Streuung kann zu Fehlklassifizierungen führen, sei es, dass ein falsches Material zugeordnet wird oder keine Zuordnung zu einem Material möglich ist. Fehlklassifizierungen aufgrund von Russpartikeln kommen hingegen durch die Absorption der verwendeten Infrarotstrahlung durch die Russpartikel zustande.

Es ist eine weitere Erkenntnis der Erfindung, dass die verbesserte Klassifizierung in Abfallsortieranlagen zumindest weitgehend unabhängig von der Farbwahl für das Kapselelement ist, also eine weisse Schicht oder insbesondere eine innenliegende weisse Schicht zum Erreichen der verbesserten Klassifizierung nicht notwendig ist.

Untersuchungen haben gezeigt, dass bei ansonsten aluminiumfreien Kapselbechern und Kapseldeckeln eine recht zuverlässige Klassifizierung durch Nah-Infrarot-Spektroskopie bis etwa 0.4 Gewichtsprozent an Alumiumpigmenten in Farbstoffen des Kapselbechers bzw. Kapseldeckels erreicht wird, wobei der Gewichtsanteil der Farbstoffe am Kapselbecher bzw. Kapseldeckel («Dosierung») zwischen 4% und 22% liegt., insbesondere zwischen 6% und 18%; beispielsweise bei Deckeln zwischen 6% und 18% bzw. bei Bechern zwischen 11% und 17%.

Die Portionspackung kann eine Portionskapsel sein.

In Ausführungsformen weist das Portionspackungselement die Wand, also eine Portionspackungswand, auf.

In Ausführungsformen ist das Portionspackungselement ein Portionspackungsbecher.

In anderen Ausführungsformen ist das Portionspackungselement ein Portionspackungsdeckel. Der Portionspackungsdeckel kann insbesondere formstabil sein und ist somit keine Folie, wie sie zum Beispiel manche Portionspackungen zum Verschliessen des Portionspackungsbecher aufweisen.

In Ausführungsformen ist das Portionspackungselement im wesentlichen frei von **Russpartikeln.** Dadurch werden Fehlklassifizierungen besonders gut verhindert bzw. eine besonders zuverlässige Klassifizierung ermöglicht.

«Im wesentlichen frei von Russpartikeln» bedeutet, dass der Anteil (Massenprozent) an **Russpartikeln** höchstens 0.08% beträgt, d.h. der Anteil Russpartikeln ist zwischen 0 und 0.08%. Auch Russpartikelanteile von nur etwa 0.01 Gewichtsprozent können die Erkennung erschweren. Das Portionspackungselement kann auch ganz frei von Russpartikeln sein - wobei eventuelle minimale Verschmutzungen jeweils nicht ausgeschlossen werden können; solche Verschmutzungen haben bspw. einen Massenanteil von nicht mehr als 0.002%.

In Ausführungsformen ist die erste Schicht im wesentlichen frei von Aluminiumpartikeln.

In Ausführungsformen bildet die erste Schicht eine aussenliegende Schicht des Portionspackungselementes. Die erste Schicht kann also eine Aussenschicht und/oder eine Innenschicht der Portionspackung bilden. Insbesondere kann die erste Schicht eine Aussenschicht der Portionspackung bilden. Wenn die erste Schicht also Aluminium bzw. insbesondere Aluminiumpigmente aufweist, muss deren Gewichtsanteil entsprechend gering sein, wenn sie im wesentlichen frei von Aluminiumpartikeln sein soll.

In Ausführungsformen weist das erste Kunststoffmaterial **Polypropylen** auf. Aufgrund seiner mechanischen und thermischen Eigenschaften kann Polypropylen sehr gut zur Herstellung von Kaffeekapselbestandteilen (wie Kapselbecher und Kapseldeckel verwendet werden. Polypropylen kann in der Regel gut in Abfallsortieranlagen mittels Infrarot-Spektroskopie identifiziert werden.

Insbesondere kann das erste Kunststoffmaterial zu mindestens 60 Gewichtsprozent, insbesondere zu mindestens 70 Gewichtsprozent aus Polypropylen bestehen. Es kann insbesondere zu mindestens 80 Gewichtsprozent oder auch zu mindestens 90 Gewichtsprozent aus Polypropylen bestehen.

Beispielsweise kann das Portionspackungselement zu zwischen 60 und 80 Gewichtsprozent aus Polypropylen bestehen. Das gleiche kann auch für die Portionspackung gelten.

Das Portionspackungselement kann ausser der ersten Schicht auch noch eine oder mehrere weitere Schichten aufweisen, beispielsweise mindestens eine Schicht aus biologisch abbaubarem Material.

In Ausführungsformen weist das Portionspackungselement eine zweite Schicht auf, die aus einem zweiten Kunststoffmaterial besteht, insbesondere wobei das zweite Kunststoffmaterial ein biologisch abbaubares Material ist. Insbesondere kann die zweite Schicht an der ersten Schicht angrenzend sein oder über eine weitere, dazwischenliegende Schicht mit der ersten Schicht verbunden sein.

Das zweite Kunststoffmaterial kann insbesondere ein Polyvinylalkohol-Copolymer enthalten, insbesondere ein Polyvinylalkohol (PVOH), ein Ethylen-Vinylalkohol-Copolymer (EVOH) oder ein Butendiol-Vinylalkohol-Copolymer (BVOH). Diese Kunststoffmaterialien können eine Sauerstoffbarriere bilden, was für die Qualität und Lagerfähigkeit empfindlicher Extraktionsgüter wie beispielsweise Kaffeepulver von grosser Bedeutung ist. Ausserdem sind diese Kunststoffmaterialien sind wasserlöslich, was zu ihrer Umweltfreundlichkeit beiträgt. Das zweite Kunststoffmaterial kann beispielsweise zu mindestens 50 Gewichtsprozent, insbesondere zu mindestens 70 Gewichtsprozent, ein Polyvinylalkohol-Copolymer enthalten, zum Beispiel eines der genannten (PVOH, EVOH, BVOH) oder eine Mischung von mindestens zweien davon. In anderen Ausführungsformen enthält das zweite Kunststoffmaterial zu zwischen 1 und 5 Gewichtsprozent solch ein Polyvinylalkohol-Copolymer.

In Ausführungsformen enthält das Portionspackungselement zwischen 1 und 5 Gewichtsprozent eines solchen Polyvinylalkohol-Copolymers. Das gleiche kann auch für die Portionspackung gelten.

Ausführungsbeispiele der Erfindung werden nachfolgend anhand von Zeichnungen beschrieben. In den Zeichnungen bezeichnen gleiche Bezugszeichen gleiche oder analoge Elemente. Es zeigen:
- Fig. 1 eine als Kapsel ausgebildete Portionspackung in einer Seitenansicht;
- Fig. 2 ein Portionspackungsbecher der Kapsel gemäss Fig. 1, in perspektivischer Darstellung;
- Fig. 3 ein Portionspackungsdeckel der Kapsel gemäss Fig. 1, in perspektivischer Darstellung;
- Figs. 4a bis 6b Klassifikationsbilder;
- Fig. 7 die zur Klassifikationsergebnis-Kodierung verwendeten Graustufen.

Für das Verständnis der Erfindung nicht wesentliche Teile sind zum Teil nicht dargestellt. Die beschriebenen Ausführungsbeispiele stehen beispielhaft für den Erfindungsgegenstand oder dienen seiner Erläuterung und haben keine beschränkende Wirkung.

Die als Kapsel 1 ausgebildete Portionspackung gemäss **Figur 1** hat im wesentlichen die Form eines Würfels mit gerundeten Kanten. Die Ausdehnung nimmt jedoch zur oben liegenden Seite hin leicht zu, so dass die Kapsel streng mathematisch gesehen eine Pyramidenstumpfform hat. Der Neigungswinkel der in der Figur seitlichen Flächen gegenüber der Senkrechten (gestrichelte Linie in Fig. 1) zur Grundfläche ist sehr klein, er beträgt vorzugsweise höchstens 2° zum Beispiel nur ca. 1°. Ausserdem entspricht die Höhe der Kapsel über der Grundfläche näherungsweise der Länge der Grundflächenkanten.

Die Kapsel 1 weist einen Portionspackungsbecher (oder Kapselbecher) 1b und einen entlang eines umlaufenden Kragens daran befestigten Portionspackungsdeckel (oder Kapseldeckel) 1a auf. Der Kapselbecher bildet einen Kapselboden und eine umlaufende Seitenwand, welche an ihrem in Bezug auf axiale Richtungen (parallel zu der als gestrichelte Linie in Fig. 1 dargestellten Achse) äusseren Ende (in der Figur oberen Ende) durch den Kragen abgeschlossen wird. Der Kapseldeckel 1a ist nach aussen gewölbt, indem die zum Kapselboden im wesentlichen parallele Deckelfläche im Vergleich zum umlaufenden Kragen nach aussen (und axial-'vertikal'), also in Fig. 1 nach oben, versetzt ist.

Die Kapsel 1 ist mit einem Extraktionsgut, zum Beispiel Kaffeepulver, gefüllt (in Fig. 1 nicht dargestellt).

**Figur 2** zeigt den Kapselbecher 1b vor der Befüllung und vor dem Verschliessen. Der Kapselbecher-Kragen weist eine Ausdehnung auf, welche grösser sein kann als diejenige des Kragens der fertigen Kapsel.

**Figur 3** zeigt einen Kapseldeckel 1a, der - wie auch der Kapselbecher 1b - beispielsweise durch Spritzgiessen hergestellt ist. Der Kapseldeckel 1a weist in einem zentralen Bereich eine Deckelfläche, einen eine Wölbung bildenden Übergangsbereich sowie einen Deckel-Kragen auf.

Kapseln 1 der in Figur 1 gezeichneten Art, Kapselbecher 1b der in Figur 2 gezeichneten Art und Kapseldeckel 1a der in Fig. 3 dargestellten Art sind schon aus dem Stand der Technik bekannt, beispielsweise aus der WO 2015/096990.

Allerdings sind die hier beschriebenen Portionsverpackungen und Portionsverpackungselemente bzw. Portionspackungen (insbesondere Kapseln) und Portionspackungselemente (insbesondere Kapselelemente) im wesentlichen frei von Aluminiumpartikeln.

Bei der Kapselherstellung wird zunächst ein Kapselelement (Kapselbecher 1b) mit dem Extraktionsgut befüllt, und anschliessend wird ein weiteres Kapselelement (Kapseldeckel 1a) positioniert. Daraufhin findet ein Ultraschallschweissen statt, zum luftdichten Verschliessen der Kapsel. Je nach anfänglicher Ausdehnung des Kapselbecher-Kragens und des Kapseldeckel-Kragens findet anschliessend an das Verschweissen optional noch ein Abtrennen einer überstehenden Kragenpartie statt.

Dadurch, dass Kapselelemente im wesentlichen frei von Aluminiumpartikeln sind, wird Infrarotlicht, das darauf gestrahlt wird, weniger gestreut. Das erleichtert eine Klassifizierung der Kapselelemente in Abfallsortieranlagen, in denen Infrarot-Spektroskopie, zum Beispiel Nah-Infrarot-Spektroskopie, zur Identifikation verschiedener Materialien, inbesondere verschiedenener Polymermaterialien, verwendet wird. Beispielsweise können die Kapselelemente eine Polypropylenschicht aufweisen, die auf diese Weise identifiziert werden kann.

Um im wesentlichen frei von Aluminiumpartikeln zu sein, sind die Kapselelemente entweder ganz frei von Aluminiumpartikeln (bis auf unvermeidliche geringe aluminiumhaltige Verschmutzungen). Oder sie enthalten, insbesondere in der Polypropylenschicht, Aluminiumpigmente, allerdings nur in sehr geringem Masse. Zum Beispiel machen die Aluminiumpigmente jeweils nur höchstens 0.08% Gewichtsprozent eines Kapselelementes aus.

Weiter sind die Kapselelemente frei von Russpartikeln, die Infrarotlicht absorbieren und dadurch zu Fehlklassifizierungen führen.

Der Effekt, dass die auf Infrarot-Spektroskopie basierende Klassifizierung stark von dem Gehalt an Aluminiumpartikel abhängt, wurde in Experimenten überprüft.

Die **Figuren 4a bis 6b** zeigen entsprechende experimentell gewonnene Klassifikationsbilder. Die dabei zur Klassifikationsergebnis-Kodierung verwendeten Musterfüllungen sind in **Figur 7** dargstellt: Die beiden Schraffuren entsprechen einer korrekten Klassifizierung (Polypropylen wurde erkannt), die Punktfüllungen sind Fehlzuordnungen zu anderen Kunststoffen (PET bzw. PA-6), bei schwarzen Flächen war keine Zuordnung der Nah-IR-Spektroskopie-Messergebnisse zu einem Kunststoff möglich.

In den Experimenten wurde jeweils eine Ansammlung von Portionspackungselementen in einer Abfallsortieranlage mittels Nah-Infrarot-Spektroskopie untersucht; Kapselbecher in Figuren 4a bis 5b, Kapselbecher in Figuren 6a, 6b.

Die Portionspackungselemente wiesen in einer Polypropylenschicht einen Farbstoff auf. Die Polypropylenschicht bildete eine Aussenschicht des jeweiligen Portionspackungselementes.

Die Portionspackungselemente waren russpartikelfrei.

In Fig. 4a enthielt der Farbstoff einen Gewichtsanteil von 0.3% an Aluminiumpigmenten, in Fig. 4b bei sonst gleichen Eigenschaften einen Gewichtsanteil von 0.65% an Aluminiumpigmenten.

In Fig. 5a enthielt der Farbstoff einen Gewichtsanteil von 0.27% an Aluminiumpigmenten, in Fig. 5b bei sonst gleichen Eigenschaften einen Gewichtsanteil von 0.83% an Aluminiumpigmenten.

In Fig. 6a enthielt der Farbstoff einen Gewichtsanteil von 0% an Aluminiumpigmenten, in Fig. 6b bei sonst gleichen Eigenschaften einen Gewichtsanteil von 2.1% an Aluminiumpigmenten.

Der Gewichtsanteil des Farbstoffs am jeweiligen Portionspackungselement belief sich auf etwa 14% (Dosierung im Falle der Kapselbecher) bzw. auf zwischen 12% und 14% (Dosierung im Falle der Kapseldeckel).

Wie Figs. 4a bis 6b klar zeigen, liegt bei dem jeweils geringeren Gewichtsanteil an Aluminiumpigmenten (Figs. 4a, 5a, 6a) ein grosser Anteil von korrekten Klassifikationen (schraffiert) vor, während bei dem jeweils höheren Gewichtsanteil an Aluminiumpigmenten (Figs. 4b, 5b, 6b) ein grosser Anteil von Fehlklassifikationen (gepunktet oder schwarz) vorliegt, nämlich entweder durch Zuordnung zu einem anderen Kunststoff (gepunktet) oder dadurch, dass kein Kunststoff zuweisbar war (schwarz).

Aus den Experimenten lässt sich ableiten, dass es vorteilhaft ist, einen Gewichtsanteil an Aluminiumpigmenten nicht mehr als etwa 0.4% im Farbstoff vorzusehen, um so eine ausreichend gute Klassifizierbarkeit in einer Abfallsortieranlage zu erreichen.

Aus Klassifikationsbildern wie den in Figs. 4a bis 6b dargestellten lässt sich ein sogenannter Ventilspiegel erstellen, aufgrund dessen in der Abfallsortieranlage Ventile so gesteuert werden können, dass Material, das sich dort befindet, wo das Klassifizierungsergebnis auf Polypropylen lautet, mittels eines Luftstosses ausgesondert werden kann.

## Patentansprüche

1. Portionspackungselement zur Bildung einer Wand einer Portionspackung zur Aufnahme eines Extraktionsguts, aufweisend mindestens eine erste Schicht aus einem ersten Kunststoffmaterial, wobei das Portionspackungselement im wesentlichen frei von Aluminiumpartikeln ist.

2. Portionspackungselement gemäss Anspruch 1, das einen Gewichtsanteil an **Aluminium** von höchstens 0.08% aufweist, insbesondere von höchstens 0.05%.

3. Portionspackungselement gemäss Anspruch 1 oder Anspruch 2, das einen Gewichtsanteil an **Aluminiumpigmenten** von höchstens 0.08% aufweist, insbesondere von höchstens 0.05%.

4. Portionspackungselement gemäss einem der Ansprüche 1 bis 3, das im wesentlichen frei von Russpartikeln ist.

5. Portionspackungselement gemäss einem der Ansprüche 1 bis 4, wobei die erste Schicht eine aussenliegende Schicht des Portionspackungselementes bildet.

6. Portionspackungselement gemäss einem der Ansprüche 1 bis 5, wobei das erste Kunststoffmaterial Polypropylen aufweist, insbesondere wobei das erste Kunststoffmaterial zu mindestens 60 Gewichtsprozent, insbesondere zu mindestens 80 Gewichtsprozent aus Polypropylen besteht.

7. Portionspackungselement gemäss einem der Ansprüche 1 bis 6, aufweisend eine zweite Schicht, die aus einem zweiten Kunststoffmaterial besteht, wobei das zweite Kunststoffmaterial ein Polyvinylalkohol-Copolymer enthält, insbesondere zu mindestens 50 Gewichtsprozent.

8. Portionspackung aufweisend ein Portionspackungselement gemäss einem der Ansprüche 1 bis 7, wobei das Portionspackungselement ein Kapselbecher oder ein Kapseldeckel ist.

9. Portionspackung gemäss Anspruch 8, enthaltend ein Extraktionsgut, insbesondere Kaffeepulver, das in der Portionspackung luftdicht verpackt ist.
